# EUROPÄISCHE PATENTSCHRIFT

(11) **EP 2 216 109 B1**
(45) Veröffentlichungstag und Bekanntmachung des Hinweises auf die Patenterteilung: **25.05.2011**
(21) Anmeldenummer: 10001069.3
(22) Anmeldetag: 03.02.2010
(51) Int. Cl.: B21D 28/06, B21D 53/88, B21H 7/00, B62D 25/04, B21H 8/00, B21C 37/02

(54) **Verfahren zur Herstellung von umfangsseitig konturierten länglichen Formplatinen aus einem Metallstreifen**
Method for producing elongated and contoured plates from a metal strip
Procédé de fabrication de platines allongées et profilées à partir d'une bande métallique

(30) Priorität: 06.02.2009 DE 102009007926
(43) Veröffentlichungstag der Anmeldung: 11.08.2010
(73) Patentinhaber: Benteler Automobiltechnik GmbH, 33102 Paderborn (DE)
(72) Erfinder: Pellmann, Markus, 48336 Sassenberg (DE); Adelbert, Stefan, 33129 Delbrück (DE); Buschsieweke, Otto, 33102 Paderborn (DE)
(74) Vertreter: Ksoll, Peter

(56) Entgegenhaltungen:
- DE-A1- 10 113 610
- DE-A1- 19 704 300
- JP-A- 2 020 697
- SCHWARZ N ET AL: "FLEXIBEL GEWALZTE BLECH FUER BELASTUNGSANGEPASSTE WERKSTUECKE" WERKSTATT UND BETRIEB, CARL HANSER VERLAG GMBH & CO. KG, DE, Bd. 131, Nr. 5, 1. Mai 1998 (1998-05-01), Seiten 424-427, XP000776752 ISSN: 0043-2792

## Beschreibung

Die Erfindung betrifft ein Verfahren zur Herstellung von umfangsseitig konturierten länglichen Formplatinen aus einem Metallstreifen gemäß den Merkmalen im Oberbegriff des Anspruchs 1.

Umfangsseitig konturierte längliche Formplatinen sind als Ausgangsmaterial für Karosserieteile von Kraftfahrzeugen bekannt. Aus solchen Karosserieteilen werden beispielsweise A-, B- oder C-Säulen hergestellt. Derartige Bauteile sind in verschiedenen Längenabschnitten unterschiedlich starken Belastungen unterworfen. Man nimmt daher bereichsweise Wanddickenänderungen vor, um den in unterschiedlicher Höhe auftretenden Spannungen unter Verminderung des Materialeinsatzes möglichst optimal gerecht zu werden.

In diesem Zusammenhang ist es im Umfang der DE 197 04 300 A1 bekannt, Metallbänder von Coils abzuwickeln, hieraus Ausgangsplatinen zu stanzen und diese anschließend durch Walzgerüste zu führen. Der Abstand der Walzen der Walzgerüste wird hierbei so geregelt, dass die durchlaufenden Ausgangsplatinen bereichsweise unterschiedliche Dicken erhalten.

Darüberhinaus zählt es durch die JP 02 020697 allgemein zum Stand der Technik, nicht näher definierte Werkstücke in verschachtelter Lage aus einem Metallband zu stanzen.

Ausgehend vom Stand der Technik liegt der Erfindung die Aufgabe zu Grunde, ein Verfahren zur Herstellung von umfangsseitig konturierten länglichen Formplatinen mit über ihre Länge unterschiedlichen Dickenbereichen zu schaffen, bei welchem unter Berücksichtigung von eventuell vorhandenen Dickentoleranzen der bereit gestellten Metallstreifen sowie einer deutlich verbesserten Materialausnutzung des Ausgangsmaterials unerwünschte Konturabweichungen der Formplatinen vermieden werden können.

Die Lösung dieser Aufgabe besteht nach der Erfindung in den Merkmalen des Anspruchs 1.

Vorteilhafte Weiterbildungen sind Gegenstand der Ansprüche 2 und 3.

Entsprechend diesem Vorschlag werden zunächst aus einem Metallstreifen mit konstanter Dicke in verschachtelter Lage Ausgangsplatinen gestanzt. Hierbei kann die Planung der Lage der Ausgangsplatinen in Abhängigkeit von ihrer umfangsseitigen Konturierung mit größtmöglicher Ausnutzung des Metallstreifens vorgenommen werden. Eine Reduzierung des Ausschusses ist bei entsprechender Verschachtelung je nach der Kontur zwischen 10 und 30 % möglich. Das wirtschaftliche Ausbringen wird merklich erhöht.

Nach dem Stanzen der Ausgangsplatinen werden diese anschließend einzeln längsgerichtet durch ein Walzgerüst geführt und in diesem zu Formplatinen mit über die Länge unterschiedlichen Dickenbereichen abgewalzt. Hierbei ist zu berücksichtigen, dass es beim Abwalzen der Ausgangsplatinen zu den Formplatinen zu einer Längung des Materials kommt, was vorab bei der Planung der Ausgangsplatinen hinsichtlich ihrer verschachtelten Lage im Metallstreifen berücksichtigt werden muss.

Die Ausgangsplatinen werden außerdem mit in ihrer Längsrichtung wirksamer Vorspannung durch das Walzgerüst geführt. Dazu werden geeignete Vorrichtungen eingesetzt. Hierdurch werden nicht erwünschte Konturabweichungen der fertig abgewalzten Formplatinen vermieden.

Zur Berücksichtigung von eventuell vorhandenen Dickentoleranzen bei einem bereitgestellten Metallstreifen werden die ausgestanzten Ausgangsplatinen ferner vor dem Einführen in ein Walzgerüst in ihrer Dicke vermessen. Unter Beachtung der ermittelten Dickentoleranzen werden dann die Ausgangsplatinen in dem Walzgerüst zu Formplatinen abgewalzt.

Die Erfindung erweist sich insbesondere bei umfangsseitig im Wesentlichen T-förmig konfigurierten Formplatinen als besonders vorteilhaft. In diesem Zusammenhang werden umfangsseitig im Wesentlichen T-förmig konturierte Ausgangsplatinen in verschachtelter Quer- oder Längslage zur Längserstreckung des Metallstreifens ausgestanzt und dann vereinzelt zu Formplatinen abgewalzt, ehe sie anhand einer weiteren Konturgebung zu Formkörpern wie beispielsweise A-, B- oder C-Säulen einer Kraftfahrzeugkarosserie umgearbeitet werden.

Die Erfindung erlaubt es, Ausgangsplatinen aus einzelnen Metallstreifen wie Blechen zu stanzen oder aber den Stanzprozess in einen kontinuierlichen Fertigungsablauf einzubinden. Vorteilhafterweise werden die Ausgangsplatinen aber aus einem von einem Coil abgezogenen Metallband gestanzt.. Der Ausgangsplatinen werden dann vereinzelt und schließlich längsausgerichtet durch ein Walzgerüst geführt und hier zu Formplatinen mit unterschiedlichen Dickenbereichen abgewalzt.

Die Erfindung ist nachfolgend anhand eines in den Zeichnungen veranschaulichten Ausführungsbeispiels näher erläutert. Es zeigen:
- Figur 1: in der Draufsicht einen Längenabschnitt eines Metallbands;
- Figur 2: in der Draufsicht eine aus dem Metallband gestanzte Ausgangsplatine;
- Figur 3: in schematischer Seitenansicht eine Ausgangsplatine vor dem, beim und nach dem Durchlauf durch ein Walzgerüst;
- Figur 4: eine Draufsicht auf die Darstellung der Figur 3 und
- Figur 5: in der Draufsicht eine aus einer Ausgangsplatine abgewalzte Formplatine.

In der Figur 1 ist mit 1 ein Metallstreifen als Bestandteil eines in der Länge nicht näher definierten Metallbands 2 bezeichnet, das über seine gesamte Länge eine konstante Dicke D aufweist. Das Metallband 2 kann von einem nicht näher dargestellten Coil abgezogen sein. Es wird durch eine nicht näher dargestellte Stanze bewegt, wobei umfangsseitig im Wesentlichen T-förmig konturierte Ausgangsplatinen 3 entsprechend der Darstellung der Figur 2 aus dem Metallband 2 gestanzt werden. In diesem Zusammenhang zeigt die Figur 1, dass die Stanzoperation derart erfolgt, dass die Ausgangsplatinen 3 in Querlage zur Längserstreckung des Metallbands 2 in geschachtelter Lage ausgestanzt werden. Hierbei kann das verbleibende Restmaterial 4, also der Ausschuss, im Vergleich zu einer solchen Stanzoperation deutlich reduziert werden, bei welcher Ausgangsplatinen in Längsrichtung des Metallbands 2 sich erstreckend ausgeschnitten werden. Die geplante verschachtelte Lage der Ausgangsplatinen 3 vor dem Stanzen ist in Figur 1 in schraffierter Linienführung veranschaulicht.

Die Ausgangsplatinen 3 können aber auch gemäß einer nicht veranschaulichten Ausführungsform zum Metallband 2 längsausgerichtet verschachtelt angeordnet und dann ausgestanzt werden.

Nach dem Ausstanzen werden die Ausgangsplatinen 3 entsprechend den Figuren 3 und 4 längsausgerichtet durch ein Walzgerüst 5 geführt und hierbei entsprechend den jeweiligen Vorgaben mit über die Länge L unterschiedlichen Dickenbereichen A, B, C zu Formplatinen 6 abgewalzt (siehe auch Figur 5).

Beim Abwalzen der Ausgangsplatinen 3 werden diese mit in ihrer Längsrichtung wirksamen Vorspannung V durch das Walzgerüst 5 geführt. Dazu werden in den Figuren nicht näher dargestellte bekannte Vorrichtungen eingesetzt.

Außerdem werden die Ausgangsplatinen 3 vor dem Einführen in das Walzgerüst 5 in ihrer Dicke D₁ vermessen und dann unter Berücksichtigung der ermittelten Dickentoleranzen in dem Walzgerüst 5 zu Formplatinen 6 abgewalzt, wie sie in den Figuren 3 bis 5 dargestellt sind.

Die Formplatine 6 der Figuren 3 bis 5 unterscheidet sich von einer Ausgangsplatine 3 gemäß den Figuren 2 bis 4 dadurch, dass die Ausgangsplatine 3 in ihrer Länge L kürzer als die Länge L₁ der Formplatine 6 bemessen ist, weil durch das Abwalzen der Ausgangsplatine 3 eine Längung erfolgt.

### Bezugszeichen:

1-Metallstreifen
2-Metallband
3-Ausgangsplatine
4-Restmaterial
5-Walzgerüst
6-Formplatine

A - Dickenbereich v. 6
B - Dickenbereich v. 6
C - Dickenbereich v. 6
D - Dicke v. 2
D₁ -Dicke v. 3
L - Länge v. 3
L₁ - Länge v. 6
V - Vorspannung v. 3

## Patentansprüche

1. Verfahren zur Herstellung von umfangsseitig konturierten länglichen Formplatinen (6) aus einem Metallstreifen (1) mit konstanter Dicke (D), wobei zunächst aus dem Metallstreifen (1) Ausgangsplatinen (3) gestanzt werden, die anschließend durch ein Walzgerüst (5) geführt und in diesem Walzgerüst (5) zu Formplatinen (6) mit über ihre Länge (L₁) unterschiedlichen Dickenbereichen (A,B,C) abgewalzt werden. **dadurch gekennzeichnet, dass** die Ausgangsplatinen (3) in verschachtelter Lage auf einem Metallstreifen (1) vorgesehen, nach dem Ausstanzen in ihrer Dicke (D₁) vermessen und dann unter Berücksichtigung der ermittelten Dickentoleranzen mit in ihrer Längsrichtung wirksamer Vorspannung (V) einzeln längsausgerichtet in dem Walzgerüst (5) zu Formplatinen (6) abgewalzt werden.

2. Verfahren nach Anspruch 1, **dadurch gekennzeichnet, dass** umfangsseitig im Wesentlichen T-förmig konturierte Ausgangsplatinen (3) in verschachtelter Quer- oder Längslage zur Längserstreckung des Metallstreifens (1) ausgestanzt und dann vereinzelt zu Formplatinen (6) abgewalzt werden.

3. Verfahren nach Anspruch 1 oder 2, **dadurch gekennzeichnet, dass** die Ausgangsplatinen (3) aus einem von einem Coil abgezogenen Metallband (2) gestanzt werden.

## Claims

1. A method for producing peripherally contoured, elongated shaped blanks from a metal strip (1) of constant thickness (D) wherein initially starting blanks (3) are stamped out of the metal strip (1) which are subsequently guided through a rolling mill (5) and rolled in said rolling mill (5) into shaped plates (6) with regions of thickness (A, B, C) that vary over their length (L₁), **characterized in that** the starting blanks (3) are provided on a metal strip (1) in an interleaved manner, measured in their thickness (D₁) after the stamping and then rolled separately and oriented in a longitudinal direction into shaped blanks (6) with a pretension (V) applied in the longitudinal direction thereof in the rolling mill (5), taking into consideration the obtained thickness tolerances.

2. The method of claim 1, **characterized in that** peripherally substantially T-shaped contoured starting plates (3) are stamped out in an interleaved transverse or longitudinal position relative to a lengthwise extension of the metal strip and then rolled separately into shaped plates (6).

3. The method of claim 1 or 2, **characterized in that** the starting blanks (3) are stamped from a metal tape (2) unwound from a coil.

## Revendications

1. Procédé pour la fabrication de platines conformées (6) allongées et profilées sur leur périphérie à partir d'une bande de métal (1) d'épaisseur constante (D), dans lequel on poinçonne tout d'abord à partir de la bande de métal (1) des platines initiales (3) qui sont ensuite menées à travers une cage de laminage (5) et sont laminées dans cette cage de laminage (5) pour donner des platines conformées (6) avec des zones d'épaisseurs différentes (A, B, C) sur leur longueur (L1), **caractérisé en ce que** les platines initiales (3) sont prévues en disposition imbriquée sur une bande de métal (1), **en ce que** leur épaisseur (D₁) est mesurée après le poinçonnage et **en ce que** les platines initiales (3) sont alors laminées individuellement en orientation longitudinale dans la cage de laminage (5) pour donner des platines conformées (6) en tenant compte des tolérances d'épaisseur constatées avec une précontrainte (V) agissant dans leur direction longitudinale.

2. Procédé selon la revendication 1, **caractérisé en ce que** l'on poinçonne des platines initiales (3) avec un profil périphérique essentiellement en forme de T dans une position imbriquée longitudinale ou transversale par rapport à l'extension longitudinale de la bande de métal (1) et **en ce qu'**on les lamine ensuite individuellement pour donner des platines conformées (6).

3. Procédé selon la revendication 1 ou 2, **caractérisé en ce que** les platines initiales (3) sont poinçonnées à partir d'une nappe de métal (2) tirée depuis une bobine.
